# EUROPÄISCHE PATENTANMELDUNG

(11) **EP 2 374 560 A1**
(43) Veröffentlichungstag der Anmeldung: **12.10.2011**
(21) Anmeldenummer: 11004405.4
(22) Anmeldetag: 28.12.2009
(51) Int. Cl.: B22F 9/08, C22C 33/02, C22C 38/00, C22C 38/02, C22C 38/04, C22C 38/22, C22C 38/24, C22C 38/26, C22C 38/28

(54) **Verschleißbeständiger Werkstoff**

(30) Priorität: 14.01.2009 AT 522009
(62) Teilanmeldung aus: 09450242.4
(71) Anmelder: BÖHLER Edelstahl GmbH & Co KG, 8605 Kapfenberg (AT)
(72) Erfinder: Theisen, Werner Prof. Dr.-Ing., 45527 Hattingen (DE); Huth, Stephan Dipl.-Ing., 44803 Bochum (DE); Schweiger, Herbert Ing., 8661 Wartberg (AT); Perko, Jochen Dipl.-Ing., 8691 Kapellen (AT)
(74) Vertreter: Wildhack & Jellinek

(57) **Zusammenfassung**

Die Erfindung betrifft einen verschleißfesten Werkstoff und ein Verfahren zur Herstellung desselben.

Gemäß der Erfindung enthält dieser Werkstoff in Gew.-%

| | | | | |
|---|---|---|---|---|
| Kohlenstoff (C) | mehr als | 0.3 | bis | 3.5 |
| Stickstoff (N) | | 0.05 | bis | 4.0 |
| Sauerstoff (O) | mehr als | 0.002 | bis | 0.25 |
| Niob/Tantal (Nb/Ta) | | 3.0 | bis | 18.0 |

sowie metallische Elemente und Verunreinigungen als Rest,
wobei die Hartphasen einen Durchmesser von höchstens 50µm und mindestens 0.2µm aufweisen.

Das Verfahren ist erfindungsgemäß gekennzeichnet durch ein Verdüsen eines vorlegierten Stahles zu Pulver, einem Erhöhen des Kohlenstoff- und/oder Stickstoff-und/oder Sauerstoffgehaltes des Pulvers und einem Kompaktieren und Weiterverarbeiten desselben.

## Beschreibung

Die Erfindung bezieht sich auf einen verschleißbeständigen Werkstoff, enthaltend Kohlenstoff (C), Stickstoff (N), Sauerstoff (O), Niob und/oder Tantal (Nb/Ta) sowie metallische Elemente und Verunreinigungen als Rest mit einem Gefüge, bestehend aus einer Metallmatrix und in diese eingelagert Hartphasen.

Gemäß dem technischen Ansatz bestehen verschleißresistente, metallische Werkstoffe aus einer zähfesten oder zähharten Matrix und in dieser verteilt Hartphasen, welche zumeist als interstitielle Verbindungen ausgeformt sind.

Eine verschleißmindemde Wirkung von Hartphaseneinlagerungen ist allgemein bekannt, wobei ein höherer Hartphasenanteil in der Matrix einen abrasiven Abtrag von der Werkstückoberfläche höchstmöglich vermindert, wenn die Stützkraft für die Hartstoffpartikel und die Matrixhärte hoch sind.

Nach dem Stand der Technik bestehen verschleißresistente Eisenbasiswerkstoffe, zB. Kaltarbeitsstähle, aus einer harten, vorzugsweise thermisch vergüteten Metallmatrix mit in dieser verteilten, aus der Restschmelze der Legierung bei der Erstarrung ausgeschiedenen, Karbiden.

Eine Karbidbildung bei einer ledeburitischen Erstarrung einer legierten Schmelze in einem Gussblock kann auch aufgrund einer niedrigen Erstarrungsgeschwindigkeit im Zentrum desselben und durch Seigerung zu groben Hartphasen mit inhomogener Verteilung im Werkstoff führen.

Um eine höhere Konzentration von Hartphasen im Werkstoff, insbesondere bei gleichmäßiger Verteilung in diesem, zu erreichen, ist es bekannt, pulvermetallurgische Herstellverfahren anzuwenden. Im Wesentlichen wird bei diesen PM-Verfahren eine legierte, flüssige Schmelze nach einem Ausfließen aus einer Düse durch Hochdruck-Gasstrahlen in kleine Tröpfchen zerteilt, welche naturgemäß mit hoher Geschwindigkeit abkühlen und dadurch feine Hartphasenpartikel bei der Erstarrung ausscheiden. Durch ein heißisostatisches Pressen (HIP) oder mittels Verformung des Pulvers in einem Behältnis erfolgt eine Herstellung eines weitgehend dichten Werkstoffes mit hohem Anteil an gleichmäßig verteilten Hartphasen mit geringer Korngröße.

Eine Steigerung der Verschleißresistenz mittels Erhöhung des Volumenanteils von Hartphasen in der Matrix eines Werkstoffes und in der Folge einer Erhöhung der Konzentration der die Hartphasen bildenden Elemente hat jedoch verfahrenstechnische und reaktionskinetische Grenzen. Primäre Ausscheidungen im Flüssigmetall können während des Verdüsungsablaufes zu einer Verringerung der Ausströmung derselben aus der Düse oder zu einem totalen Zuwachsen der Durchtrittsöffnung führen und derart die Herstellbarkeit nachteilig beeinflussen. Größere Legierungsüberhitzungen im Vorratsgefäß einer Anlage zur Metallpulverherstellung können auch metallurgische und/oder reaktionskinetische Nachteile haben.

Aufgrund des Bedarfs an höchst verschleißresistenten Werkstoffen, welche gegebenenfalls eine überlegene Korrosionsbeständigkeit aufweisen sollen, wurden vielfach Legierungen vorgeschlagen, welche einen hohen Gehalt an Karbidbildnern, insbesondere Monokarbidbildnern, mit entsprechendem Kohlenstoffgehalt und einer Chromkonzentration in der Matrix von über 12.0 Gew.-% haben.

In der DE 42 02 339 B4 wird beispielsweise ein korrösionsbeständiger, hochverschleißfester, härtbarer Stahl mit Niobgehalten von 5.0 bis 8.0% Nb vorgeschlagen, welcher ohne Anwendung eines pulvermetallurgischen Verfahrens herstellbar ist.

Um auch bei langsamer Abkühlung eines Bauteiles eine verschleißfeste Matrix mit harter, martensitischer Struktur und einem hohen Karbidanteil zu erreichen, ist gemäß DE 10 2005 020 081 A1 ein hoher Gehalt der Elemente Chrom, Molybdän, Vanadin, und vor allem auch Nickel vorgesehen, weil diese Elemente im ZTU-Schaubild die Perlitnase nach rechts verschieben.

Legierungen, bei welchen kein teures Chrom durch Karbidbildung verloren gehen soll, offenbart die DE 42 31 695 A1 und schlägt vor, einen PM-Werkzeugstahl mit 1 bis 3.5 Gew.-% Stickstoff zu legieren.

Stickstoff zur Hartphasenbildung wird als vorteilhafte Maßnahme für die Herstellung von verschleißbeständigen Werkstoffen in der WO 2007/024 192 A1 vorgeschlagen.

Ausgehend vom technischen Bedarf und dem technologischen Stand der Technik setzt sich die Erfindung zum Ziel, einen Werkstoff anzugeben, welcher einen hohen Widerstand gegen Abtrag bei Abrasionsbeanspruchung aufweist. Mit Vorteil soll dieser Werkstoff in einer Legierungsvariante auch gegen chemische Korrosion beständig zusammengesetzt sein.

Eine weitere Aufgabe der Erfindung ist die Schaffung eines Verfahrens zur Herstellung eines Werkstoffes mit stark verringertem Verschleiß und gegebenenfalls gewünschten Korrosionseigenschaften bzw. hoher Korrosionsbeständigkeit.

Das Ziel der eingangs genannten Erfindung wird im Wesentlichen durch einen Werkstoff, enthaltend in Gew.-%:

| | | | | |
|---|---|---|---|---|
| Kohlenstoff (C) | mehr als | 0.3 | bis | 3.5 |
| Stickstoff (N) | | 0.05 | bis | 4.0 |
| Sauerstoff (O) | mehr als | 0.002 | bis | 0.25 |
| Niob/Tantal (Nb/Ta) | | 3.0 | bis | 18.0 |

sowie metallische Elemente und Verunreinigungen als Rest
mit einem Gefüge, bestehend aus einer Metallmatrix und in diese eingelagert Hartphasen, mit der Maßgabe erreicht, dass die Hartphasen als Karbide und/oder Nitride und/oder Karbonitride und/oder Oxidkarbonitride gebildet sind und einen Durchmesser von höchstens 50 µm und mindestens 0.2 µm aufweisen.

Die Vorteile des erfindungsgemäßen, verschleißfesten Werkstoffes bestehen im Wesentlichen darin, dass infolge der Niob/Tantal-Konzentration von 3.0 bis 18.0 Gew.-% und des Kohlenstoffgehaltes von 0.3 bis 3.0 Gew.-% sowie des Stickstoffgehaltes von 0.05 bis 4.0 Gew.-% hochharte Niob und/oder Tantal-Monokarbide, Mononitride oder Monokarbonitride in homogener Verteilung mit geringem Durchmesser vorliegen und derart ein hoher Abrasionswiderstand erreicht wird.

Durch geringere Anteile an Kohlenstoff als 0.3 Gew.-% und Stickstoff als 0.05 Gew.% kann das Bildungspotential von Verbindungen mit Gehalten von 3.0 bis 18.0 Gew.% Nb/Ta nicht ausreichend ausgenützt werden, hingegen wirken höhere Gehalte als 3.0 bis 4.0 Gew.-% an Kohlenstoff und Stickstoff gefügeverschlechternd.

Der Sauerstoffgehalt von 0.0020 bis 0.25 im Werkstoff wirkt einerseits als Bildungskeim für die Hartphase im Hinblick auf Hartstoffteilchen mit bestimmter, geringer Größe in homogener Verteilung in der Matrix und andererseits als eigener Hartstoffbildner.

Höhere Sauerstoffgehalte als 0.25 Gew.-% verspröden die Hartphasen, wohingegen geringere Gehalte als 0.0020 Gew.-% keine ausgeprägte Keimwirkung haben.

Es ist erfindungsgemäß wichtig, dass die Hartstoffteilchen einen Durchmesser von höchstens 50µm aufweisen, weil bei größeren Phasen die Gefahr des Ausbrechens derselben aus der Matrix sprunghaft erhöht ist. Geringere Durchmesser als 0.2µm der Hartphasen erbringen nur eine geringe, abrasionsvermindernde Wirkung.

Wenn, wie gemäß der Erfindung, die Matrix der verschleißbeständigen Legierung eine martensitische Gefügestruktur aufweist, so hat der Werkstoff selbst eine erhöhte abrasionsmindernde Härte, wobei höchstmöglich eine Gefahr des Ausbrechens von Hartphasen aus dem Gefüge bei Verschleißbeanspruchung minimiert ist.

Bei einer Weiterbildung der Erfindung hat sich für einen Werkstoff mit hohem Widerstand gegen Abtrag bei Abrasionsbeanspruchung und mit hoher Korrosionsbeständigkeit eine Zusammensetzung von in Gew.-%

| | | | |
|---|---|---|---|
| Kohlenstoff (C) | 0.5 | bis | 2.5 |
| Stickstoff (N) | 0.15 | bis | 0.6 |
| Silicium (Si) | 0.2 | bis | 1.5 |
| Mangan (Mn) | 0.3 | bis | 2.0 |
| Chrom (Cr) | 10.0 | bis | 20.0 |
| Niob/Tantal (Nb/Ta) | 3.0 | bis | 15.0 |
| Molybdän (Mo) | 0.5 | bis | 3.0 |
| Vanadium (V) | 0.1 | bis | 1.0 |

| | | | |
|---|---|---|---|
| Titan (Ti) | 0.001 | bis | 1.0 |
| Eisen (Fe) | | Rest | |

und herstellungsbedingte Verunreinigungen, mit der Maßgabe, dass der Zusammenhang von Kohlenstoffgehalt und die jeweilige Konzentration von Niob/Tantal sowie Vanadin und Titan einen Wert, gebildet aus $% C = 0.3 + \frac{% Nb + 2 x \left(% V+% Ti\right)}{U}$ erfüllt, und die Zahl U größer als 6, jedoch kleiner als 10 ist, als besonders vorteilhaft herausgestellt.

Die Konzentrationen der Legierungsmetalle sind in diesem Werkstoff bezüglich der Kohlenstoffaktivität und der Karbidbildungskinetik der jeweiligen Elemente aufeinander abgestimmt, wobei die Gehalte der Monokarbidbildner maßgebend für die vorgesehene Kohlenstoffkonzentration sind. Stickstoff ist mit einem Gehalt von 0.6 Gew.-% nach obenhin begrenzt, weil im gegebenen Fall die Hartphasen hauptsächlich als Karbide ausgebildet sein sollen. Unter 0.15 Gew.-% Stickstoff ist die Verfestigungswirkung der Matrix zu gering, sodass die Gehaltsgrenzen in Gew.% 0.15 bis 0.6 Stickstoff sind.

Silicium wirkt als Desoxidationsmetall und beeinflusst die Gefügeumwandlung der Legierung bei der Wärmebehandlung. Ein Mindestgehalt von 0.2 Gew.-% Si ist im Hinblick auf eine wirksame Oxidbildung wichtig, wo hingegen höhere Gehalte als 1.5 Gew.-% die Zähigkeit nachteilig beeinflussen.

Ein Mangangehalt von 0.3 Gew.-% und mehr ist für eine Abbindung von Schwefel im Metall vorgesehen, wobei über 2.0 Gew.-% Mn eine nachteilig wirkende Austenitstabilität fördert.

Chrom und Molybdän begründen eine Korrosionsbeständigkeit der Legierung bei Mindestkonzentrationen von 10.0 und 0.5 Gew.-%, können jedoch auch als Karbidbildner wirksam sein. Höhere Gehalte als 20 Gew.-% Cr und 3.0 Gew.-% Mo führen in nachteiliger Weise bei einer Wärmebehandlung zu einer Stabilisierung von Ferrit.

Vanadin und Titan sollen Gehalte von jeweils 1.0 Gew.-% nicht übersteigen, weil Karbide dieser Elemente im hohen Maße Cr lösen bzw. in das Kristallgitter einbauen, wodurch im Randbereich der Matrix eine Verarmung an Cr entstehen kann.

Durch diese örtliche Chromverarmung erfolgt eine Störung der Ausbildung einer stabilen Passivschicht an der Oberfläche, wodurch die Korrosionsbeständigkeit der Legierung verschlechtert ist. In Gew.-% 0.1 Vanadin und 0.001 Titan wirken für eine Bildung von Monokarbidkeimen günstig.

Die Elemente Niob und Tantal sind Elemente, die in der Legierung ab einem Gehalt von 3.0 Gew.-% harte, die Verschleißfestigkeit des Werkstoffes fördernde Monokarbide ausformen. Dabei ist es wichtig, dass diese Elemente Nb/Ta nur eine geringe Neigung zeigen, weitere Elemente, insbesondere Chrom, bei der Karbid-oder Karbonitridbildung in das Kristallgitter einzubauen, sodass im Umfeld dieser Hartphasen keine Verarmung der Matrix an Legierungskomponenten, insbesondere an Chrom und Molybdän, entsteht und somit kein nachteiliger Einfluss auf die Korrosionsbeständigkeit des Werkstoffes entsteht.

Gemäß einer weiteren Ausgestaltung der Erfindung werden ein geringer Verschleiß und eine hohe Korrosionsbeständigkeit des Werkstoffes erreicht, wenn dieser

| | | | | |
|---|---|---|---|---|
| Kohlenstoff (C) | mehr als | 0.3 | bis | 1.0 |
| Stickstoff (N) | | 1.0 | bis | 4.0 |
| Silizium (Si) | | 0.2 | bis | 1.5 |
| Mangan (Mn) | | 0.3 | bis | 1.5 |
| Chrom (Cr) | | 10.0 | bis | 20.0 |
| Niob/Tantal (Nb/Ta) | | 3.0 | bis | 15.0 |
| Molybdän (Mo) | | 0.5 | bis | 3.0 |
| Vanadin (V) | | 0.1 | bis | 1.0 |
| Titan (Ti) | | 0.001 | bis | 1.0 |
| Eisen (Fe) | | | Rest | |

und herstellungsbedingte Verunreinigungen,
mit der Maßgabe aufweist, dass der Zusammenhang von Stickstoffgehalt und die jeweilige Konzentration von Niob sowie Vanadin einen Wert, gebildet aus $% N = 0.3 + \frac{% Nb + 2 x \left(% V+% Ti\right)}{U ⁢ 1}$ erfüllt ist, und die Zahl U1 größer als 4 und kleiner als 8 ist.

Der hohe Stickstoffgehalt von 1.0 bis 4.0 Gew.-% bei Kohlenstoffkonzentrationen von 0.3 bis 1.0 Gew.-% führt zu im Wesentlichen aus Nitriden gebildeten Hartphasen, wobei die durch Chrom und Molybdän bewirkte Passivschichtbildung und die Korrosionsbeständigkeit gefördert werden.

Unter Berücksichtigung des Chromgehaltes im Hinblick auf eine Korrosionsbeständigkeit und bei Ausrichtung des Verschleißwiderstandes auf im Wesentlichen Karbide kann gemäß einer weiteren Ausgestaltung der Erfindung ein Werkstoff günstig und wirtschaftlich bereitstellbar sein, der in Gew.-%

| | | | |
|---|---|---|---|
| Kohlenstoff (C) | 0.5 | bis | 3.0 |
| Stickstoff (N) | 0.15 | bis | 0.6 |
| Silizium (Si) | 0.2 | bis | 1.5 |
| Mangan (Mn) | 0.3 | bis | 2.0 |
| Chrom (Cr) | 10.0 | bis | 20.0 |
| Niob/Tantal (Nb/Ta) | 3.0 | bis | 15.0 |
| Molybdän (Mo) | 0.5 | bis | 3.0 |
| Vanadin (V) | 0.1 | bis | 1.0 |
| Titan (Ti) | 0.001 | bis | 1.0 |
| Eisen (Fe) | | Rest | |

mit herstellungsbedingten Verunreinigungen
mit der Maßgabe beinhaltet, dass der Zusammenhang von Kohlenstoffgehalt und die jeweilige Konzentration von Niob, Vanadin, Titan und Chrom einen Wert, gebildet aus $% C = 0.3 + \frac{% Nb + 2 x \left(% V+% Ti\right)}{U ⁢ 2} + \frac{Cr}{U ⁢ 3}$ erfüllt, und die Zahl U2 größer als 6 und kleiner als 10
und die Zahl U3 größer als 9 und kleiner als 17 sind.

Werden von einem erfindungsgemäßen Werkstoff neben hoher Verschleißfestigkeit auch eine hohe Warmhärte und dgl. Zähigkeit gefordert, wie dies für spanabhebende Werkzeuge von besonderer, größter Bedeutung ist, so kann die Legierung bei abgesenkten Chromgehalten folgende Zusammensetzung und Relationen der Elemente in Gew-% aufweisen

| | | | |
|---|---|---|---|
| Kohlenstoff (C) | 1.0 | bis | 3.5 |
| Stickstoff (N) | 0.05 | bis | 0.4 |
| Silizium (Si) | 0.2 | bis | 1.5 |
| Mangan (Mn) | 0.3 | bis | 1.0 |
| Chrom (Cr) | 2.5 | bis | 6.0 |
| Niob/Tantal (Nb/Ta) | 3.0 | bis | 18.0 |
| Molybdän (Mo) | 2.0 | bis | 10.0 |
| Wolfram (W) | 0.1 | bis | 12.0 |
| Vanadin (V) | 0.1 | bis | 3.0 |
| Cobalt (Co) | 0.1 | bis | 12.0 |
| Eisen (Fe) | | Rest | |

mit herstellungsbedingten Verunreinigungen
mit der Maßgabe, dass der Zusammenhang von Kohlenstoffgehalt und die jeweilige Konzentration von Niob/Tantal sowie Vanadin und Titan einen Wert, gebildet aus $% C = 0.6 + \frac{% Nb + 2 x \left(% V+% Ti\right)}{U ⁢ 4} + \frac{2 x % Mo + % W}{U ⁢ 5}$
erfüllt ist, wobei die Zahlenwerte U4 = 6 bis 10 / U5 = 80 bis 100 sind.

Der auf einer Art Schnellstahllegierung basierende, hochverschleißfeste Werkzeugwerkstoff kann auf einfache Weise auf hohe Härtewerte vergütet werden und weist trotz hoher Härte überragende Zähigkeit auf. Besonders ausgeprägt ist die Verschleißfestigkeit der aus dieser Legierung gebildeten Schneidwerkzeuge, welche Werkzeuge dadurch eine besonders hohe Standzeit im groben und unterbrochenen Schnitt haben.

Das erfindungsgemäße Verfahren der eingangs genannten Art ist derart bestimmt, dass in einem ersten Schritt eine metallische, flüssige Legierung, enthaltend Niob/Tantal (Nb/Ta) mit einer Konzentration von 3.0 bis 18.0 Gew.-%, sowie einem Gehalt an Kohlenstoff und/oder Stickstoff, bei welcher keine Primärausscheidungen an Karbiden und/oder Nitriden oberhalb der Verdüsungstemperatur oder Liquidustemperatur gebildet werden, zu Pulvermaterial verdüst wird, wonach das Pulver einem Verfahren zur Erhöhung des Kohlenstoffgehaltes und/oder des Stickstoffgehaltes und/oder des Sauerstoffgehaltes unterworfen und im Folgenden einem Heißkompaktieren, insbesondere einem Heißisostatischen Pressen unterworfen wird, wobei der Pressling bzw. HIP-Körper alternativ einer Warmverformung und/oder einer Wärmebehandlung unterworfen wird.

Weil bei hohen Nb/Ta-Gehalten primäre Karbid- und Nitridausscheidungen gebildet werden können, ist es erfindungsgemäß wesentlich, in einer sonst vollständig zusammengesetzten, flüssigen Vorlegierung die Gehalte an Kohlenstoff und Stickstoff unter der Grenze für eine Ausscheidungsbildung zu halten und dieses Flüssigmetall, insbesondere mittels Stickstoffs, zu Pulvermaterial zu verdüsen. Ein derart erhaltenes, festes Metallpulver wird in der Folge bei erhöhter Temperatur durch geeignete Mittel gezielt aufgekohlt und/oder dessen Stickstoffgehalt und/oder Sauerstoffgehalt bis auf vorgesehene Gehalte erhöht. Ein derart in der Zusammensetzung nach der Erfindung eingestelltes Pulver wird in Behältnissen gemäß dem Stand der Technik eingeschlossen, kann durch Heißisostatisches Pressen (HIPen) oder Verformen bei hoher Temperatur kompaktiert und auf gewünschte Abmessungen gebracht werden.

Das erfindungsgemäße Verfahren hat den Vorteil, dass Werkstoffe mit hohem Karbid-Nitrid- oder Karbonitrid-Hartstoffanteil hergestellt werden können, wobei die Hartstoffpartikel geringe Durchmesser und homogene Verteilung in der Matrix haben. Die Matrixelemente können durch eine thermische Vergütung bzw. durch ein Härten und Anlassen des Werkstoffes diesem eine hohe Festigkeit vermitteln und ein Ausschalen oder Ausbrechen der größeren, optimierten Hartstoffteilchen weitestgehend verhindern. Dadurch wird eine besonders ausgeprägte Verschleißbeständigkeit des Werkstoffes erreicht.

Eine Aufkohlung und/oder einer Erhöhung des Stickstoffgehaltes bei Einstellung des Sauerstoffgehaltes des vorlegierten Metallpulvers kann gemäß der Erfindung durch beigemischten, elementaren Kohlenstoff und/oder durch eine Kohlenstoff und/oder Stickstoff und/oder Sauerstoff abgebende Atmosphäre, insbesondere bei erhöhter Temperatur vor oder bei einer Heißkompaktierung erfolgen.

In einer Ausgestaltung der Erfindung können dem Pulverwerkstoff auch weitere Hartstoffpartikel mit einer Größe von 2 bis 50µm in einem Ausmaß bis 25 Vol.-% beigemischt werden, welche in der Folge für den gegebenen Werkstoff verschleißsenkend wirksam sind.

Anhand von lediglich Ausführungswege darstellenden Beispielen sollen im Vergleich mit bekannten Werkstoffen die Eigenschaften der erfindungsgemäßen Legierung näher dargestellt werden.

Tab. 1 auf Seite 11 zeigt die Zusammensetzung von zwei handelsüblichen, verschleißfesten Legierungen mit den Bezeichnungen X190 CrVMo 20 4 1, X90 CrVMo 18 1 1, von korrosionsfesten, erfindungsgemäßen Legierungen mit den Bezeichnungen A, B, C, und von Schneidwerkstoffen nach der Erfindung mit den Bezeichnungen D, E, F.

Die handelsüblichen Legierungen waren nach dem PM-Verfahren mit einer Verformung des HIP-Blockes (Heiß-Isostatisch-gepresst) von größer 6-fach hergestellt worden.

Pulver für die Proben mit der Bezeichnung A, B, C wurden aus Legierungen mit folgenden Hauptbestandteilen in Gew.-%:

| Bezeichnung | Si | Mn | Cr | Mo | V | W | Nb | Co | Fe |
|---|---|---|---|---|---|---|---|---|---|
| A | 0.43 | 0.42 | 11.92 | 2.21 | 0.08 | 0.07 | 9.02 | 0.08 | Rest |
| B | 0.51 | 0.44 | 16.41 | 2.19 | 0.09 | 0.07 | 9.56 | 0.05 | Rest |
| C | 0.43 | 0.42 | 11.92 | 2.21 | 0.05 | 0.06 | 9.02 | 0.08 | Rest |

durch Verdüsen mittels Stickstoffgas hergestellt.

Ein Verdüsen mit Stickstoff erfolgte weiters unter Verwendung von Schmelzen mit der Bezeichnung D, E, F mit den Hauptbestandteilen in Gew.-%:

| Bezeichnung | Si | Mn | Cr | Mo | V | W | Nb | Co | Fe |
|---|---|---|---|---|---|---|---|---|---|
| D | 0.30 | 0.40 | 4.15 | 2.94 | 1.52 | 2.13 | 3.34 | 0.12 | Rest |
| E | 0.28 | 0.35 | 3.95 | 2.84 | 1.47 | 2.23 | 3.45 | 8.21 | Rest |
| F | 0.37 | 0.33 | 3.58 | 4.10 | 1.84 | 5.07 | 10.73 | 7.07 | Rest |

Als Aufkohlungsmittel wurden versuchsweise für die Werkstoffe mit den Bezeichnungen A bis C verwendet:
CH₄+O
Graphit (beigemischt) und Stickstoff + O
CH₄ + Stickstoff + O, wobei den Metallpulvern ca. 10% NbC mit einer Korngröße von 28µm beigemischt war.

Die Metallpulver der weiteren Legierungen D bis F wurden in den Versuchen mit folgenden Aufkohlungs- und Aufstickungsmitteln behandelt:
CO + CH₄ + O
CO + N + O
Graphit + CO + N + O

Ein Auflegieren der Legierungspulver mit Kohlenstoff, Stickstoff und Sauerstoff erfolgte bei erhöhter Temperatur.

Das auflegierte Metallpulver wurde in der Folge unter Stickstoffatmosphäre in Stahlbehälter eingebracht und klopfverdichtet, wonach ein Verschweißen der Behälter und ein Heiß-Isostatisches-Pressen bei einer Temperatur von 1165°C erfolgte.

Nach einem Warmverformen des HIP-Blockes wurden dem Erzeugnis Proben entnommen, analysiert (Tab. 1) und untersucht, wobei wichtige Ergebnisse in Fig. 1 bis Fig. 3 wiedergegeben sind.

**Tab. 1**

| Bezeichnung | C | N | Si | Mn | Cr | Mo | V | W | Nb | Co |
|---|---|---|---|---|---|---|---|---|---|---|
| X190 CrVMo 20 41 | 1.90 | 0.20 | 0.70 | 0.30 | 20.00 | 1.00 | 4.00 | 0.60 | - | - |
| X90 CrVMo 18 11 | 0.90 | 0.01 | 0.40 | 0.40 | 18.00 | 1.10 | 1.00 | 0.06 | - | - |
| A | 1.45 | 0.18 | 0.42 | 0.41 | 11.76 | 2.18 | 0.08 | 0.07 | 8.90 | 0.08 |
| B | 2.30 | 0.19 | 0.50 | 0.43 | 16.05 | 2.14 | 0.09 | 0.07 | 9.35 | 0.05 |
| C | 1.45 | 0.18 | 0.42 | 0.41 | 11.76 | 2.18 | 0.05 | 0.06 | 8.90 | 0.08 |
| D | 1.30 | 0.08 | 0.30 | 0.40 | 4.10 | 2.90 | 1.50 | 2.10 | 3.30 | 0.12 |
| E | 1.40 | 0.07 | 0.28 | 0.35 | 3.90 | 2.80 | 1.45 | 2.20 | 3.40 | 8.10 |
| F | 2.45 | 0.08 | 0.36 | 0.32 | 3.50 | 4.00 | 1.80 | 4.95 | 10.48 | 6.90 |

Tab. 1 zeigt die chemische Zusammensetzung von bekannten Werkstoffen (X190 CrVMo 20 4 1 sowie X90 CrMoV 18 1 1) und jene von Stahlproben gemäß der Erfindung

Korrosionsverhalten:
Das Korrosionsverhalten der Legierungen wurde anhand von Stromdichte-PotentialKurven an den Proben nach ASTM G65 in 1 n H₂SO₄, 20°C ermittelt, wobei eine Abschreckung derselben von 1100°C bzw. 1070°C und ein Anlassen bei 200°C erfolgten.

Wie aus Fig. 1 hervorgeht, weist im relevanten Potentialbereich von etwa -300mV bis +300mV die Vergleichslegierung X190 CrVMo 20 4 1 im Wesentlichen die höchste Passivstromdichte im Vergleich mit den erfindungsgemäß zusammengesetzten Proben A, B, C auf, was deren verbessertes Korrosionsverhalten offenbart.

Fig. 2 zeigt die Härte der unterschiedlich zusammengesetzten Legierungen nach einem Härten in Abhängigkeit von der Anlasstemperatur nach zweimaligem Anlassen.

Die jeweilige Härtetemperatur ist dem Bezeichnungsfeld für die Legierungen entnehmbar.

Im Vergleich mit X190 CrVMo 20 4 1 weisen die Werkstoffe A und C der erfindungsgemäßen Legierung eine vergleichbar niedrige Anlasshärte auf, weil deren jeweiliger Kohlenstoffgehalt einer verbesserten Korrosionsbeständigkeit wegen (siehe Fig.1) niedrig gewählt wurde.

Die Werkstoffhärte der Legierungen D, E und F liegen im Bereich von Anlasstemperaturen zwischen 500°C und 600°C entscheidend höher, was eine deutliche Überlegenheit derselben für einen Einsatz von beispielsweise Schneid- und Formelementen offenlegt.

Fig. 3 zeigt das Verschleißverhalten der aus den Legierungen gefertigten Proben, ermittelt nach dem in VDI Fortschrittberichte "Stickstofflegierte Werkzeugstähle", Reihe 5, Nr. 188 (1990), S. 129 beschriebenen Stift-Scheibe-Test mit Flint 80er

Körnung. Die Härten der Proben sind über den jeweiligen Balken in Fig. 3 angegeben. Sowohl die korrosionsbeständige Legierung B als auch die Legierungen E und F gemäß der Erfindung zeigen überragenden Widerstand gegen Verschleiß, was auf eine entsprechend günstige Wahl von Kohlenstoff- und Niobgehalten hinweist.

## Patentansprüche

1. Verschleißbeständiger Werkstoff mit hoher Warmhärte und Zähigkeit, insb. für spanabhebende Werkzeuge, enthaltend in Gew.-%:
| | | | | |
|---|---|---|---|---|
| Kohlenstoff (C) | | 1.0 | bis | 3.5 |
| Stickstoff (N) | | 0.05 | bis | 0.4 |
| Sauerstoff (O) | mehr als | 0.002 | bis | 0.25 |
| Silicium (Si) | | 0.2 | bis | 1.5 |
| Mangan (Mn) | | 0.3 | bis | 1.0 |
| Chrom (Cr) | | 2.5 | bis | 6.0 |
| Niob/Tantal (Nb/Ta) | | 3.0 | bis | 18.0 |
| Molybdän (Mo) | | 2.0 | bis | 10.0 |
| Wolfram (W) | | 0.1 | bis | 12.0 |
| Vanadin (V) | | 0.1 | bis | 3.0 |
| Cobalt (Co) | | 0.1 | bis | 12.0 |
| Eisen (Fe) | Rest | | | |
mit herstellungsbedingten Verunreinigungen
mit der Maßgabe, dass der Zusammenhang von Kohlenstoffgehalt und der Konzentration von Niob/Tantal sowie Vanadin und Titan einen Wert, gebildet aus $% C = 0.6 + \frac{% Nb + 2 x \left(% V+% Ti\right)}{U ⁢ 4} + \frac{2 x % Mo + % W}{U ⁢ 5}$
erfüllt, wobei die Zahlenwerte U4 = 6 bis 10 und U5 = 80 bis 100 sind und das Gefüge aus einer Metallmatrix und in diese eingelagert Hartphasen besteht, die Hartphasen als Karbide und/oder Nitride und/oder Karbonitride und/oder Oxidkarbonitride gebildet sind und einen Durchmesser von höchstens 50µm und mind. 0.2µm aufweisen.

2. Verschleißbeständiger Werkstoff nach Anspruch 1, bei welchem die Matrix eine martensitische Gefügestruktur aufweist.

3. Verfahren zur Herstellung eines verschleißbeständigen Werkstoffes mit hoher Warmhärte und Zähigkeit, insb. nach Anspruch 1 oder 2, wobei in einem ersten Schritt eine metallische, flüssige Legierung, enthaltend:
| | | | |
|---|---|---|---|
| Silicium (Si) | 0.2 | bis | 1.5 |
| Mangan (Mn) | 0.3 | bis | 1.0 |
| Chrom (Cr) | 2.5 | bis | 6.0 |
| Niob/Tantal (Nb/Ta) | 3.0 | bis | 18.0 |
| Molybdän (Mo) | 2.0 | bis | 10.0 |
| Wolfram (W) | 0.1 | bis | 12.0 |
| Vanadin (V) | 0.1 | bis | 3.0 |
| Cobalt (Co) | 0.1 | bis | 12.0 |
| Eisen (Fe) | | Rest | |
und herstellungsbedingte Verunreinigungen,
sowie einem Gehalt an Kohlenstoff und/oder Stickstoff, bei welcher keine Primärausscheidungen an Karbiden und/oder Nitriden oberhalb der Verdüsungs-oder Liquidustemperatur gebildet werden, zu Pulvermaterial verdüst wird, wonach das Pulver einem Verfahren zur Erhöhung des Kohlenstoffgehaltes auf 1.0 bis 3.5 Gew.-% und/oder des Stickstoffgehaltes auf 0.05 bis 0.4 Gew.-% und/oder des Sauerstoffgehaltes auf mehr als 0.002 bis 0.25 Gew.-% unterworfen wird und im Folgenden ein Heißkompaktieren, insb. ein Heißisostatisches Pressen derselben erfolgt und der Pressling bzw. HIP-Körper alternativ einer Warmverformung und/oder einer Wärmebehandlung unterworfen wird.

4. Verfahren zur Herstellung eines verschleißbeständigen Werkstoffes nach Anspruch 3, bei welchem das Pulver mit elementarem Kohlenstoff gemischt und/oder in einer Kohlenstoff und Stickstoff abgebenden Atmosphäre insb. bei erhöhter Temperatur behandelt und nachfolgend kompaktiert wird.
